# EUROPÄISCHE PATENTSCHRIFT

(11) **EP 0 588 767 B1**
(45) Veröffentlichungstag und Bekanntmachung des Hinweises auf die Patenterteilung: **12.06.1996**
(21) Anmeldenummer: 93810632.5
(22) Anmeldetag: 06.09.1993
(51) Int. Cl.: D21H 21/30, D21C 9/10, D06P 1/26

(54) **Verfahren zur Verbesserung von Weissgrad, Helligkeit und Farbort von Holzfaserstoffen**
Process for improving the brightness, the clearness and the colour of wooden fibrous material
Procédé pur améliorer la blancheur, la clarté et la couleur de matières fibreuses en bois

(30) Priorität: 14.09.1992 DE 4230655
(43) Veröffentlichungstag der Anmeldung: 23.03.1994
(73) Patentinhaber: CIBA-GEIGY AG, CH-4002 Basel (CH)
(72) Erfinder: von Raven, Axel, Dr., D-82402 Seeshaupt (DE)

(56) Entgegenhaltungen:
- DE-A- 3 041 682
- US-A- 3 927 967
- DATABASE WPI Section Ch, Derwent Publications Ltd., London, GB; Class A97, AN 71-66977S & SU-A-286 495 (PAPER RES INST)
- DATABASE WPI Section Ch, Week 8951, Derwent Publications Ltd., London, GB; Class D16, AN 89-376261 & SE-A-8 800 673 (STONE FILTER CO INC) 27. August 1989
- DATABASE WPI Section Ch, Week 8749, Derwent Publications Ltd., London, GB; Class E13, AN 87-346688 & SU-A-1 305 227 (SIBE CELL CARTON RE) 23. April 1987
- DATABASE WPI Section Ch, Derwent Publications Ltd., London, GB; Class E24, AN 72-63413T & SU-A-326 273 (PERM SECT CELLULOSE PAPER)

## Beschreibung

Die Erfindung betrifft den Zusatz von wasserlöslichen Phthalocyaninen als photosensibilisierende Verbindungen zu Holzfaserstoffen und deren Gemischen zur Verbesserung von deren Weissgrad, Helligkeit und Farbort; sowie die damit erhaltenen Holzfaserstoffe und ihre Verwendung.

Unter Holzfaserstoffe werden z.B. Holzschliff und Zellstoff verstanden.

Die Diskussion über die Umweltbelastung der Zellstoffbleiche mit Aktivchlor hat dazu geführt, dass in der Zellstoffindustrie immer mehr alternative Bleichsysteme, wie Wasserstoffperoxid, Ozon und Sauerstoff, ihre Anwendung finden. Beim Einsatz von chlorfrei gebleichten Zellstoffen hat sich aber gezeigt, dass sich gewisse Festigkeitsverluste ergeben.

Bei der Herstellung von Holzschliffen für graphische Papiere ist die zur Erhöhung des Weissgrades erforderliche Bleiche ein wesentlicher, die Qualität des Halbstoffes und damit auch des Fertigproduktes bestimmender Verfahrensschritt.

Für die bräunlich-gelbe Farbe des ungebleichten Holzschliffes sind im wesentlichen Lignine, ligninähnliche Phenole und Extraktstoffe sowie deren Abbauprodukte verantwortlich. Alle diese Verbindungen bilden, infolge der Anwesenheit von konjugierten Doppelbindungen und auxochromen Gruppen, chromophore Systeme.

Für die Bleichung von Holzschliff kommen, um die Stabilität nicht zu erniedrigen, nur kohlehydrat- und ligninerhaltende Bleichmittel in Betracht. Die Steigerung des Weissgrades erfordert eine spezifische Zerstörung der chromophoren Gruppen, möglichst ohne Stoffauflösung. Das chromophore System wird dabei chemisch verändert, ist jedoch noch vorhanden, so dass der Farbeffekt nach einer gewissen Zeit wieder auftreten kann. Dies ist der Grund für die hohe Vergilbungsneigung von holzstoffhaltigem Papier.

Vielfach wird beim Bleichen von Holzschliff, trotz hoher H₂O₂-Konzentrationen, der erforderliche Weissgrad nicht erreicht, so dass eine zusätzliche reduktive Bleichung z.B. mit Natriumdithionit durchgeführt werden muss. Dieser Zweistufenprozess erfordert nicht nur einen erhöhten Kostenaufwand, sondern zerstört auch das noch vorhandene H₂O₂, dessen biozide Wirkung dann bei der Papierherstellung nicht mehr vorhanden ist.

Trotz moderner Bleichverfahren weisen Holzfaserstoffe ausserdem einen mehr oder weniger starken Gelbwert auf. Will man einen Gelbstich von Holzfaserstoffen vermindern, um in den geforderten Farbortbereich zu gelangen, so muss man einen blauen Farbstoff zusetzen, bei einem Rotstich einen grünstichig-blauen Farbstoff usw. Durch die Zugabe von solchen Farbstoffen erfolgt ein gewisser Rückgang des Weissgrades, aber vor allem ein sehr starker Abfall in der Helligkeit.

Gegenstand der Erfindung ist nun ein Verfahren zur Verbesserung von Weissgrad, Helligkeit und Farbort von Holzfaserstoffen oder deren Mischungen durch den Zusatz von wasserlöslichen Phthalocyaninen als Photoaktivatoren.

Vorzugsweise wird zu diesem Zweck der Photoaktivator oder eine Mischung aus Photoaktivatoren, gegebenenfalls im Gegenwart von weiteren Hilfsmitteln, wie oberflächenaktiven Hilfsmitteln, z.B. Dodecylsulfat, Komplexbildnern, z.B. Phosphaten, und Füllmitteln, z.B. Zeolithen, sowie die Faserstoffe oder deren Mischungen, mit Wasser intensiv vermischt. Bevorzugt wird dabei bei 10 bis 90°C und besonders bevorzugt bei 20 bis 85°C, für mehr als eine halbe Stunde, bevorzugt während 1 bis 4 Stunden, intensiv gemischt, um eine gute Durchmischung mit dem Sauerstoff der Luft zu erhalten. Der pH-Wert der Suspension beträgt dabei bevorzugt 7,0 bis 11. Das Mischen kann dabei z.B. durch Rühren, Umpumpen oder Einblasen von Luft geschehen.

Der Anteil an Photoaktivator liegt im allgemeinen bei 0,0001 bis 0,1 % und bevorzugt bei 0,0005 bis 0,03 %, in Bezug auf die Menge an eingesetztem Holzfaserstoff.

Die Suspension der so erhaltenen katalytisch gebleichten Holzfaserstoffe kann danach getrocknet werden, kann aber auch, in dieser Form, sofort weiterverarbeitet werden. Ein zusätzlicher Vorteil des erfindungsgemässen Verfahrens liegt in der verbesserten Festigkeit der so gebleichten Fasermaterialien.

Vorteilhaft ist weiterhin der katalytische Ablauf des Verfahrens, wobei der Photoaktivator (Katalysator), durch sein Verbleiben bei den Holzfaserstoffen ein erneutes Vergilben verhindert. So ist es auch sinnvoll, die Photoaktivatoren mit konventionellen Bleichverfahren zu kombinieren. Die Photoaktivatoren können dabei vor, während oder nach dem konventionellen Bleichvorgang zugesetzt werden. Aus praktischen Überlegungen werden Bleichmittel und Photoaktivator bevorzugt gleichzeitig angewendet.

Die nach dem erfindungsgemässen Verfahren gebleichten Holzfaserstoffe weisen demnach nicht nur eine Verbesserung von Weissgrad, Helligkeit und Farbort, sondern auch eine geringere Vergilbungsneigung sowie eine verbesserte Festigkeit auf.

Als Photoaktivatoren werden die wasserlöslichen Phthalocyanine wie z.B. die Phthalocyanin-Metallkomplexe des Aluminiums, zinks, Mangans, Magnesiums, Calciums, Eisens, Natriums oder Kaliums verwendet. Diese Verbindungen können dabei einzeln oder als Gemische eingesetzt werden.

Besonders bevorzugt sind Verbindungen der Formel (1) sowie deren Mischungen, worin
- MePC: das Zink-, Mangan oder Aluminiumphthalocyaninringsystem,
- Y: Wasserstoff, ein Alkalimetall oder Ammonium, bevorzugt Wasserstoff, Kalium oder Natrium,
- v: eine beliebige Zahl von 1 bis 4, bevorzugt eine Zahl von 2 bis 4,
- R: Fluor, Chlor, Brom oder Iod, bevorzugt Chlor oder Brom,
- x: eine beliebige Zahl von 0 bis 8, bevorzugt ( wenn MePC das Zink- oder Aluminiumphthalocyaninringsystem ist) eine beliebige Zahl von 0,8 bis 2 bedeutet.

Die verwendeten Photoaktivatoren und ihre Herstellung sind allgemein bekannt und werden zum Teil beim Bleichen von Textilien (GB-A-1 372 036, US-A-3 927 967, DE-A-2 613 936, DE-A-2 812 278) eingesetzt. Im Unterschied zu den dort beschriebenen

Bedingungen ist bei der erfindungsgemässen Behandlung (Bleichen) der genannten Holzfaserstoffe überraschenderweise eine Bestrahlung mit Licht und ein Zusatz von Gerüststoffen sowie Detergentien nicht erforderlich.

Die in diesem Verfahren einsetzbaren Holzfaserstoffe sind z.B. Zellstoff, Holzstoff, Altpapier oder deren Gemische. Beispiele für Holzstoffe sind Schliff (GW), Druckschliff (PGW), Refinerstoff (RMP), thermomechanischer (TMP) und chemisch-thermomechanischer (CTMP) Stoff.

Ein weiterer Gegenstand der Erfindung sind die mit dem erfindungsgemässen Verfahren behandelten Holzfaserstoffe und deren Gemische, sowie deren Verwendung in der Zellstoffindustrie und insbesondere bei der Papierherstellung.

Ein Gegenstand der Erfindung sind ausserdem die aus den mit dem erfindungsgemässen Verfahren behandelten Holzfaserstoffen hergestellten Papiere.

Die so erhaltenen Holzfaserstoffe und deren Gemische finden in der Zellstoff- und vor allem in der Papierindustrie Verwendung. Dazu können sie mit weiteren Bestandteilen wie optischen Aufhellern; Bindemitteln wie Latex, Acrylsäure- oder Styrolpolymere oder deren Copolymere; Füllstoffen und anderen Hilfsmitteln wie Polyethylenglykol oder Glykolethern, vermischt werden.

Besonders vorteilhafte synergistische Effekte findet man auch bei der Kombination der Photoaktivatoren mit optischen Aufhellern wie z.B. Diphenylbistyrylaufhellern.

Die folgenden Beispiele erläutern die Erfindung ohne sie darauf zu beschränken. Die %-Angaben beziehen sich dabei, soweit nicht anders angegeben, auf das Gewicht. Die Bezeichnung otro (ofen-trocken) bezieht sich auf das Trockengewicht des Faserstoffes in Gramm.

### Beispiel 1:

Es wird eine Menge des in Tabelle 1 angegebenen Faserstoffes in eine 1 l Polyethylen-Schraubflasche eingewogen, die 3,0 otro entspricht (56,6 g A; 200 g B). Nach dem Zusetzen von 500 ml dest. Wasser werden die weiteren Hilfsstoffe gemäss Tabelle 1 zudosiert und gegebenenfalls der pH-Wert mit Natronlauge eingestellt. Die Schraubflaschen werden verschlossen und die Gemische (mit Ausnahme der Nullversuche) für eine Stunde kräftig auf einer Schüttelmaschine geschüttelt. Nach Beendigung der Reaktionszeit wird, sofern angegeben, mit Schwefelsäure ein pH-Wert von 6,0 eingestellt.

Aus den Gemischen werden nach dem Verdünnen auf 3l (Versuche 1-8) bzw. 7l (Versuche 9-20) am Rapid-Köthen-Blattbildner Papierblätter hergestellt und nach der Trocknung (7 min. bei 95°C) der Weissgrad, mit einem Gerät das die Anforderungen von DIN 53145 Teil 1 erfüllt, bestimmt.

Die Photoaktivatoren der Formeln (2) und (3) werden als 0,1 %ige Lösungen eingesetzt.

**Tabelle 1:**

| Versuchs Nr. | Faserstoff | Photoaktivator [ml] | | Dodecylsulfat [%] | Phosphat [%] | Rawesol® [%] | pH | Weissgrad |
|---|---|---|---|---|---|---|---|---|
| | | 2 | 3 | | | | | |
| 1 | A | - | - | - | - | - | a | 66,80 |
| 2 | A | 0,5 | - | - | - | - | a | 67,91 |
| 3 | A | 1,0 | - | - | - | - | a | 67,58 |
| 4 | A | 2,5 | - | - | - | - | a | 67,85 |
| 5 | A | - | 0,5 | - | - | - | a | 67,40 |
| 6 | A | - | 1,0 | - | - | - | a | 67,47 |
| 7 | A | - | 2,5 | - | - | - | a | 67,86 |
| 8 | A | 1,0 | - | 0,05 | 0,2 | - | a | 67,29 |
| 9 | A | - | 1,0 | 0,05 | 0,2 | - | a | 67,26 |
| 10 | A | 1,0 | - | 0,05 | - | 0,2 | a | 67,51 |
| 11 | A | - | 1,0 | 0,05 | - | 0,2 | a | 68,01 |
| 12 | A | 1,0 | - | 0,05 | - | 0,2 | 7,5 | 67,26 |
| 13 | A | 1,0 | - | 0,05 | - | 0,2 | 9/6 | 67,05 |
| 14 | B | - | - | - | - | - | a | 88,15 |
| 15 | B | 1,0 | - | 0,05 | 0,2 | - | 9,0 | 88,29 |
| 16 | B | 1,0 | - | 0,05 | - | 0,2 | 9,0 | 88,75 |
| 17 | B | - | 1,0 | 0,05 | 0,2 | - | 9,0 | 88,30 |
| 18 | B | - | 1,0 | 0,05 | - | 0,2 | 9,0 | 88,63 |
| 19 | B | - | 1,0 | 0,05 | - | 0,2 | 9/6 | 88,88 |
| Faserstoff A = Holzschliff feucht, Trockengehalt 5,3 % Faserstoff B = Gebleichter Kurzfaserzellstoff (Laubholz-Sulfitzellstoff), Trockengehalt 1,5 % a) = pH wurde nicht eingestellt 9/6 = pH zunächst auf 9,0 und nach der Reaktion auf 6,0 eingestellt Rawesol = Spezial-Zeolith | | | | | | | | |

Aus den Ergebnissen von Tabelle 1 zeigt sich eine Zunahme des Weissgrades bei den mit Photoaktivatoren gebleichten Versuchen gegenüber den ungebleichten Kontrollen (Nrn. 1 und 14).

Anstelle der Photoaktivatoren der Formeln (2) oder (3) kann man auch die entsprechende Manganverbindung verwenden.

### Beispiel 2:

Die aus Beispiel 1 erhaltenen Proben werden für die in Tabelle 2 angegebene Zeit gelagert und danach der Weissgrad bestimmt. Die in Tabelle 2 angegebenen Versuchsnummern beziehen sich dabei auf Tabelle 1.

**Tabelle 2:**

| Versuchs- Nr. | 1 Tag nach Herstellung | 4 Wochen ohne Licht | 5 Tage Sonnenlicht | 10 Tage Sonnenlicht | Differenz 1 Tag - 10 Tage |
|---|---|---|---|---|---|
| 1 | 66,80 | 66,20 | 64,80 | 63,25 | 3,55 |
| 2 | 67,90 | 67,70 | 66,35 | 65,75 | 2,15 |
| 4 | 67,85 | - | 65,70 | 64,65 | 3,2 |
| 7 | 67,86 | - | 65,90 | 65,10 | 2,76 |
| 11 | 68,01 | 68,00 | 66,55 | 65,20 | 2,81 |
| 14 | 88,2 | | 86,6 | 86,5 | 1,7 |
| 16 | 88,7 | | 87,7 | 87,4 | 1,3 |
| 19 | 88,9 | | 87,6 | 87,4 | 1,5 |

Aus den Ergebnissen von Tabelle 2 geht hervor, dass die Tendenz zur Vergilbung bei den unbehandelten Papieren (Versuch 1 und 14) deutlich grösser ist als bei den mit Photoaktivator behandelten.

### Beispiel 3:

Mit jeweils 50 otro Holzschliff (SGW) wird eine Beutelbleiche durchgeführt (Stoffdichte ca. 20 %). Dazu wird der Holzschliff mit den in Tabelle 3 angegebenen Chemikalien unter ständiger Durchmischung bei 70°C aus einer Sprühflasche für 2 Stunden bei pH 7,5 besprüht.

Die Ergebnisse aus Tabelle 3 zeigen, das auch bei Anwendung einer Peroxidbleiche eine weitere Steigerung des Weissgrades, sowie eine Verschiebung des Farbortes ohne wesentlichen Helligkeitsverlust, durch den Zusatz der Photoaktivatoren erreicht werden kann.

### Beispiel 4:

Es werden die Menge des jeweiligen Faserstoffes in eine 1 l Polyethylenflasche eingewogen, die 6,0 otro entsprechen (30,2 g A; 30,7 g B). Nach Zusatz von 800 ml dest. Wasser werden die Hilfsstoffe gemäss den in Tabelle 4 angegebenen Mengen zudosiert. Die erhaltenen Gemische werden ca. 4 Stunden bei Raumtemperatur stark gerührt (ausgenommen Nullversuche).

Aus den Gemischen werden am Rapid-Köthen-Blattbildner Papierblätter gebildet und nach der Trocknung (7 min. bei 95°C) der Weissgrad mit einem Gerät, das die Anforderungen von DIN 53145 Teil 1 erfüllt, bestimmt.

**Tabelle 4:**

| Versuchs Nr. | Faserstoff | Photoaktivator [ml 0,1% Lsg.] | | Rawesol® [% bezogen auf otro] | Weissgrad [%] |
|---|---|---|---|---|---|
| | | (2) | (3) | | |
| 1 | A | - | - | - | 60,4 |
| 2 | B | - | - | - | 60,8 |
| 3 | A | 0,5 | - | - | 60,8 |
| 4 | A | 1,0 | - | - | 63,0 |
| 5 | A | 1,5 | - | - | 63,4 |
| 6 | A | 1,0 | - | 0,2 | 63,4 |
| 7 | A | - | 1,0 | - | 63,7 |
| 8 | A | - | 2,0 | - | 63,5 |
| 9 | B | 0,5 | - | - | 62,5 |
| 10 | B | 1,0 | - | - | 62,0 |
| 11 | B | 1,0 | - | 0,2 | 62,3 |
| 12 | B | - | 1,0 | - | 62,2 |
| Faserstoff A = thermomechanischer Holzstoff mit 19,9 % Trockengehalt Faserstoff B = Altpapier mit 19,5 % Trockengehalt | | | | | |

### Beispiel 5:

Ein thermomechanischer Holzstoff (TMP) für Streichrohpapier (Stoffdichte ca. 6 %) wird direkt aus der industriellen Fertigung entnommen und der Photoaktivator (2) gemäss Tabelle 5 zugesetzt. Jeder Ansatz erfolgt mit 20 g otro thermomechanischen Holzstoff (TMP) bei 3 % Stoffdichte unter ständigem Rühren bei 55°C.

### Beispiel 6:

Zellstoffproben bzw. Platten werden für ca. 5 Minuten in einer 0,001 %igen Lösung der Verbindung (2) getränkt und anschliessend bei Zimmertemperatur und Tageslicht getrocknet.

Beim Messen des Weissgrades ergeben sich, für eine ungebleichte und eine wie oben beschreiben gebleichte Probe, die in Tabelle 6 angegebenen Werte.

**Tabelle 6:**

| | ohne (2) | mit (2) |
|---|---|---|
| Weissgrad | 79,93 | 83,05 |
| Hellbezugswert y [%] | 87,35 | 87,70 |
| Normfarbwertanteil K x | 0,3249 | 0,3190 |
| Normfarbwertanteil K y | 0,4342 | 0,3387 |

### Beispiel 7:

Mit jeweils 50 otro Holzstoff (TMP) wird eine Beutelbleiche durchgeführt. Dazu wird der Holzstoff mit den in Tabelle 3 angegebenen Chemikalien unter ständiger Durchmischung aus einer Sprühflasche mit der Bleichlösung besprüht.

### Bleichbedingungen :

| | |
|---|---|
| Stoffdichte ca. | 20 % |
| Wasserglas | 2,8 % |
| NaOH | 2,7 % |
| H₂O₂ | 2,5 % |
| Temperatur | 70°C |
| Bleichdauer | 2,5 Stunden |

Nach dem Bleichen wird mit Schwefelsäure auf einen pH-Wert von ca. 7 abgesäuert und 80 mg der Verbindung (2) pro kg Holzschliff zugegeben.

Zur Dosierung der chemischen Hilfsmittel wird der Holzschliff auf 3 %, bei einem pH-Wert von 8,5, verdünnt.

Aus den Gemischen werden am Rapid-Köthen-Blattbildner Papierblätter gebildet und nach der Trocknung (7 min. bei 95°C) der Weissgrad mit einem Gerät, das die Anforderungen von DIN 53145 Teil 1 erfüllt, bestimmt.

Die Festigkeitsprüfung der Papierblätter wird nach Brecht-Imset (Weiterreissarbeit) DIN 53115, die Reisslänge nach DIN 53112 bestimmt.

**Tabelle 7:**

| | ohne (2) | mit (2) |
|---|---|---|
| Weissgrad | 65,2 | 66,4 |
| Hellbezugswert | 81,1 | 80,9 |
| Reisslänge [m] | 2523 | 3345 |
| Weiterreissarbeit [mJ/m] | 925 | 942 |

## Patentansprüche

1. Verfahren zur Verbesserung von Weissgrad, Helligkeit und Farbort von Holzfaserstoffen oder deren Mischungen durch den Zusatz von wasserlöslichen Phthalocyaninen als Photoaktivatoren.

2. Verfahren gemäss Anspruch 1, dadurch gekennzeichnet, dass der Photoaktivator oder eine Mischung aus Photoaktivatoren, die Holzfaserstoffe oder deren Mischungen sowie gegebenenfalls weitere Komponente mit Wasser zu einer wässrigen Suspension vermischt werden.

3. Verfahren gemäss Anspruch 2, dadurch gekennzeichnet, dass der pH-Wert der Suspension bei 7,0 bis 11 liegt.

4. Verfahren gemäss Anspruch 2, dadurch gekennzeichnet, dass man länger als eine halbe Stunde intensiv mischt.

5. Verfahren gemäss Anspruch 4, dadurch gekennzeichnet, dass man während 1 bis 4 Stunden intensiv mischt.

6. Verfahren gemäss einem der Ansprüche 2 bis 5, dadurch gekennzeichnet, dass bei 10 bis 90°C intensiv gemischt wird.

7. Verfahren gemäss Anspruch 6, dadurch gekennzeichnet, dass bei 20 bis 85°C intensiv gemischt wird.

8. Verfahren gemäss Anspruch 1, dadurch gekennzeichnet, dass der Anteil an Photoaktivator bei 0,0001 bis 0,1 %, bezogen auf die Menge an eingesetztem Faserstoff, liegt.

9. Verfahren gemäss Anspruch 8, dadurch gekennzeichnet, dass der Anteil an Photoaktivator bei 0,0005 bis 0,03 %, bezogen auf die Menge an eingesetztem Faserstoff, liegt.

10. Verfahren gemäss Anspruch 1, dadurch gekennzeichnet, dass Phthalocyanin-Metallkomplexe des Aluminiums, Zinks, Magnesiums, Calciums, Eisens, Natriums oder Kaliums verwendet werden.

11. Verfahren gemäss Anspruch 1, dadurch gekennzeichnet, dass Phthalocyanin-Metallkomplexe des Mangans verwendet werden.

12. Verfahren gemäss Anspruch 10, dadurch gekennzeichnet, dass eine oder mehrere Verbindungen der Formel (1) verwendet werden, worin
MePC das Zink- oder Aluminiumphthalocyaninringsystem,
Y Wasserstoff, ein Alkalimetall oder Ammonium,
v eine beliebige Zahl von 1 bis 4,
R Fluor, Chlor, Brom oder Jod,
x eine beliebige Zahl von 0 bis 8 bedeutet.

13. Verfahren gemäss Anspruch 11, dadurch gekennzeichnet, dass eine oder mehrere Verbindungen der Formel (1) verwendet werden, worin
MePC das Manganphthalocyaninringsystem,
Y Wasserstoff, ein Alkalimetall oder Ammonium,
v eine beliebige Zahl von 1 bis 4,
R Fluor, Chlor, Brom oder Jod,
x eine beliebige Zahl von 0 bis 8 bedeutet.

14. Verfahren gemäss Anspruch 12 oder 13, dadurch gekennzeichnet, dass eine oder mehrere Verbindungen der Formel (1) verwendet werden, worin
Y Wasserstoff, Kalium oder Natrium,
v eine Zahl von 2 bis 4,
R Chlor oder Brom,
x eine beliebige Zahl von 0 bis 2 bedeuten.

15. Verfahren gemäss Anspruch 14, dadurch gekennzeichnet, dass eine oder mehrere Verbindungen der Formel (1) verwendet werden, worin MePC das Zink- oder Aluminiumphthalocyaninringsystem und x eine beliebige Zahl von 0,8 bis 2 bedeuten.

16. Verfahren gemäss Anspruch 1, dadurch gekennzeichnet, das als Holzfaserstoffe Zellstoff, Holzstoff, Altpapier oder deren Gemische verwendet werden.

17. Die gemäss einem der Ansprüche 1 bis 16 hergestellten Holzfaserstoffe, sowie deren Mischungen.

18. Verwendung der Holzfaserstoffe gemäss Anspruch 17 sowie deren Gemische in Zellstoffindustrie.

19. Verwendung der Holzfaserstoffe gemäss Anspruch 17 sowie deren Gemische bei der Papierherstellung.

20. Die aus den Holzfaserstoffen gemäss dem Verfahren der Ansprüche 1 bis 16 hergestellten holzhaltigen Papiere.

21. Verfahren gemäss einem der Ansprüche 1 bis 16, dadurch gekennzeichnet, dass man die Photoaktivatoren vor, während oder nach einem konventionellen Bleichvorgang zusetzt.

22. Verfahren gemäss einem der Ansprüche 1 bis 16, dadurch gekennzeichnet, dass man vor, während oder nach der Zugabe der Photoaktivatoren einen optischen Aufheller zusetzt.

## Claims

1. A process for enhancing the whiteness, brightness and chromaticity of paper making fibres or a mixture thereof by the addition of water-soluble phthalocyanines as photoactivator.

2. A process according to claim 1, which comprises mixing the photoactivator or a mixture of photoactivators, the paper making fibres or a mixture thereof as well as further optional components with water to form an aqueous suspension.

3. A process according to claim 2, wherein the pH of the suspension is in the range from 7.0 to 11.

4. A process according to claim 2, wherein the components are stirred for longer than half an hour.

5. A process according to claim 4, wherein the components are stirred thoroughly for 1 to 4 hours.

6. A process according to any one of claims 2 to 5, wherein the components are stirred thoroughly in the temperature range from 10 to 90°C.

7. A process according to any one of claims 2 to 5, wherein the components are stirred thoroughly in the temperature range from 20 to 85°C.

8. A process according to claim 1, wherein the amount of photoactivator is from 0.0001 to 0.1 %, based on the amount of paper making fibres.

9. A process according to claim 8, wherein the mount of photoactivator is from 0.0005 to 0.03 %, based on the amount of paper making fibres.

10. A process according to claim 1, which comprises using a phthalocyanine metal complex of aluminium, zinc, manganese, magnesium, calcium, iron, sodium or potassium.

11. A process according to claim 1, which comprises using a phthalocyanine metal complex of manganese.

12. A process according to claim 10, which comprises using one or more than one compound of formula (1) wherein
MePC is the zinc or aluminium phthalocyanine ring system,
Y is hydrogen, an alkali metal or ammonium,
v is any number from 1 to 4,
R is fluoro, chloro, bromo or iodo, and
x is any number from 0 to 8.

13. A process according to claim 11, which comprises using one or more than one compound of formula (1) wherein
MePC is the manganese phthalocyanine ring system,
Y is hydrogen, an alkali metal or ammonium,
v is any number from 1 to 4,
R is fluoro, chloro, bromo or iodo, and
x is any number from 0 to 8.

14. A process according to either claim 12 or claim 13, which comprises using one or more than one compound of formula (1), wherein
Y is hydrogen, potassium or sodium,
v is a number from 2 to 4,
R is chloro or bromo,
x is any number from 0 to 2.

15. A process according to claim 14, which comprises the use of one or more than one compound of formula (1), wherein MePC is the zinc or aluminium phthalocyanine ring system and x is any number from 0.8 to 2.

16. A process according to claim 1, wherein pulp, groundwood pulp, waste paper and mixtures thereof are used as paper making fibres .

17. Paper making fibres prepared by a process as claimed in any one of claims 1 to 16, or a mixture thereof.

18. Use of paper making fibres as claimed in claim 17, or a mixture thereof, in the pulp industry.

19. Use of paper making fibres as claimed in claim 17, or a mixture thereof, in paper manufacture.

20. Mechanical woodpulp paper prepared from paper making fibres by a process as claimed in any one of claims 1 to 16.

21. A process as claimed in any one of claims 1 to 16, which comprises adding the photoactivators before, during or after a conventional bleaching process.

22. A process as claimed in any one of claims 1 to 16, whioh comprises adding a fluorescent whitening agent before, during or after the addition of the photoactivators.

## Revendications

1. Procédé pour l'amélioration de la blancheur, de la clarté et de la couleur de fibres de bois ou de mélanges les contenant par addition de phtalocyanines jouant le rôle de photoactivateurs.

2. Procédé conforme à la revendication 1, caractérisé en ce que le photoactivateur ou un mélange de photoactivateurs, les fibres de bois ou les mélanges les contenant ainsi qu'éventuellement d'autres composants sont mélangés avec de l'eau pour donner une suspension auqueuse.

3. Procédé conforme à la revendication 2, caractérisé en ce que le pH de la suspension est compris entre 7,0 et 11.

4. Procédé conforme à la revendication 2, caractérisé en ce que l'on mélange vigoureusement pendant plus d'une demi-heure.

5. Procédé conforme à la revendication 4, caractérisé en ce que l'on mélange vigoureusement pendant 1 à 4 heures.

6. Procédé conforme à une des revendications 2 à 5, caractérisé en ce que l'on mélange vigoureusement à une température comprise entre 10 et 90 °C.

7. Procédé conforme à la revendication 6, caractérisé en ce que l'on mélange vigoureusement à une température comprise entre 20 et 85 °C.

8. Procédé conforme à la revendication 1, caractérisé en ce que la teneur en photoactivateur est comprise entre 0,0001 et 0,1 % par rapport à la quantité de matière fibreuse utilisée.

9. Procédé conforme à la revendication 8, caractérisé en ce que la teneur en photoactivateur est comprise entre 0,0005 et 0,03 % par rapport à la quantité de matière fibreuse utilisée.

10. Procédé conforme à la revendication 1, caractérisé en ce que l'on utilise comme complexe phtalocyanine-métal un complexe d'aluminium, de zinc, de magnésium, de calcium, de fer, de sodium ou de potassium.

11. Procédé conforme à la revendication 1, caractérisé en ce que l'on utilise le complexe phtalocyanine-manganèse.

12. Procédé conforme à la revendication 10, caractérisé en ce que l'on utilise un ou plusieurs composé(s) de formule (1)
dans laquelle
MePC représente le système cyclique phtalocyanine-aluminium ou phtalocyanine-zinc,
Y représente un atome d'hydrogène, un métal alcalin ou un groupe ammonium,
v est n'importe quel nombre entre 1 et 4,
R représente un atome de fluor, de chlore, de brome ou d'iode,
x est un nombre quelconque compris entre 0 et 8.

13. Procédé conforme à la revendication 11, caractérisé en ce que l'on utilise un ou plusieurs composé(s) de formule (1)
dans laquelle
MePC représente le système cyclique phtalocyanine-manganèse,
Y représente un atome d'hydrogène, un métal alcalin ou un groupe ammonium,
v est n'importe quel nombre entre 1 et 4,
R représente un atome de fluor, de chlore, de brome ou d'iode,
x est un nombre quelconque compris entre 0 et 8.

14. Procédé conforme à la revendication 12 ou 13, caractérisé en ce que l'on utilise un ou plusieurs composés de formule (1), où
Y représente un atome d'hydrogène, un atome de potassium ou de sodium,
v est n'importe quel nombre entre 2 et 4,
R représente un atome de chlore ou de brome,
x est un nombre compris entre 0 et 2.

15. Procédé conforme à la revendication 14, caractérisé en ce que l'on utilise un ou plusieurs composés de formule (1) dans lesquels MePC représente le système cyclique phtalocyanine-aluminium ou phtalocyanine-zinc et x est n'importe quel nombre compris entre 0,8 et 2.

16. Procédé conforme à la revendication 1, caractérisé en ce que l'on utilise comme fibres de bois, de la cellulose, de la pâte de bois, du papier recyclé ou des mélanges les contenant.

17. Fibres de bois préparées selon une des revendications 1 à 16 ainsi que des mélanges les contenant.

18. Utilisation des fibres de bois conformes à la revendication 17 ainsi que des mélanges les contenant dans l'industrie de la cellulose.

19. Utilisation des fibres de bois conformes à la revendication 17 ainsi que des mélanges les contenant pour la fabrication de papier.

20. Papiers à bois préparés à partir des fibres de bois conformément aux revendications 1 à 16.

21. Procédé conforme à une quelconque des revendications 1 à 16, caractérisé en ce que l'on ajoute les photoactivateurs avant, pendant ou après l'étape de blanchiment habituelle.

22. Procédé conforme à une quelconque des revendications 1 à 16, caractérisé en ce que l'on ajoute un azurant optique avant, pendant ou après addition des photoactivateurs.
